# EUROPÄISCHE PATENTSCHRIFT

(11) **EP 2 471 966 B1**
(45) Veröffentlichungstag und Bekanntmachung des Hinweises auf die Patenterteilung: **03.09.2014**
(21) Anmeldenummer: 11009896.9
(22) Anmeldetag: 16.12.2011
(51) Int. Cl.: C22C 21/02, C22C 21/04

(54) **Gut giessbare, duktile AlSi-Legierung und Verfahren zur Herstellung eines Gussteils unter Verwendung der AlSi-Gusslegierung**
Easily castable, ductile AlSi alloy and method for producing a cast component using the AlSi cast alloy
Alliage AISi ductile pouvant facilement être moulé et procédé de fabrication d'une pièce moulée en utilisant l'alliage de moulage AISi

(30) Priorität: 17.12.2010 DE 102010550116
(43) Veröffentlichungstag der Anmeldung: 04.07.2012
(73) Patentinhaber: TRIMET Aluminium SE, 45356 Essen (DE)
(72) Erfinder: Koch, Hubert, Dr., 46282 Dorsten (DE); Rosefort, Marcel, Dr., 47051 Duisburg (DE); Kleine, Andreas, Dr., 38889 Blankenberg/Harz (DE)
(74) Vertreter: Flaccus, Rolf-Dieter

(56) Entgegenhaltungen:
- DE-B3- 10 323 741
- JP-A- 2004 269 937
- US-B1- 6 923 935

## Beschreibung

Die Erfindung betrifft eine gut gießbare, duktile AlSi-Legierung, bestehend aus 6 - 11,8 % Silizium, 0,02 - 0,5 % Magnesium, 0,005 - 0,7 % Mangan, 0,0005 - 0,6 % Kupfer, 0,001 - 0,06 % Titan, 0,03 - 0,3 % Eisen, sowie max. 0,2 % Molybdän und max. 0,2 % Zirkon, gegebenenfalls 70 - 400 ppm Strontium,

Rest Aluminium und herstellungsbedingte Verunreinigungen gemäß DIN EN 1676, Ausgabe Juni 2010, sowie ein Verfahren zu ihrer Herstellung. Alle Angaben zur Zusammensetzung verstehen sich in Gew.%.

Die Erfindung betrifft ferner ein Verfahren zur Herstellung eines dünnwandigen Gussteils mit einer Wandstärke von 1,0 - 50 mm.

Grundsätzlich erstarren unveredelte AlSi-Werkstoffe entweder lamellar oder körnig, wobei eine lamellare Struktur häufig zu Fehlern in der Oberfläche und gegebenenfalls auch zu Klebeneigung in der Gussform führt. Daher wird die körnige Struktur bevorzugt, die durch Zusätze von Strontium oder Natrium veredelt werden kann.

Es ist ferner bekannt, dass ein feinkörniges bzw. veredeltes Gefüge mit besseren Gießeigenschaften verbunden ist, wie z.B. besseren Speisungseigenschaften, Verminderung von Lunkerfehlern und einer feineren Verteilung von Mikroporositäten. Analog zur Verbesserung der Gießbarkeit werden auch generelle Verbesserungen der Festigkeitseigenschaften durch Kornfeinung bzw. durch Veredelung festgestellt, allerdings gibt es hier auch immer wieder Ausreißer, die durch schlechte Duktilität bei der Herstellung hochbeanspruchter Großserienteile und infolge von Festigkeitsschwankungen zu erheblichen Schadensfällen führen können.

Hier setzt nun die Erfindung an. Es bestand die Aufgabe, für hochbeanspruchte Großserienteile eine gut gießbare, duktile AlSi-Legierung zu entwickeln, die im Gusszustand unveredelt bereits eine Mindestfestigkeit Rp_{0,2} von 60 MPa und eine Dehnung von größer 7 % aufweist, bzw. im veredelten Zustand eine Mindestfestigkeit größer 100 MPa bzw. eine Dehnung größer 10 % erreicht.

Diese Aufgabe wird erfindungsgemäß durch die in den Patentansprüchen 1 bis 3 angegebenen Merkmale erreicht. Bei einer eingehenden Untersuchung des Bruchbildes von hochbeanspruchten Gussteilen wurde von den Erfindern festgestellt, dass möglicherweise das Primärsilizium eine entscheidende Rolle bei der Duktilität und dem Erstarrungsverhalten von AlSi-Werkstoffen spielt.

Ausgehend von dieser Erkenntnis wurden mehrere Versuche mit verschiedenen Legierungen durchgeführt, wobei es sich allerdings zeigte, dass es nicht nur auf die Unterdrückung des Primärsiliziums ankommt, sondern dass auch die übrigen Legierungsbestandteile eng limitiert werden müssen, damit die gewünschte Duktilität und Vergießbarkeit erreicht wird. Überraschend war ferner, dass bei eng limitierten, niedrigen Phosphorgehalten unter den in Patentanspruch 1 und 2 beschriebenen Bedingungen ein nicht-lamellares Gefüge mit besonders günstigen Eigenschaften erreicht werden konnte.

Schon bei geringen Mengen von zusätzlichen Legierungsbestandteilen oder bei einer Überschreitung des Phosphorgehaltes von größer 5 ppm wurde Primärsilizium und eine lamellare Struktur festgestellt. Offenbar können schon geringste Gehalte an Phosphor zusammen mit Aluminium als Aluminiumphosphid eine Keimbildung für Primärsilizium und andere intermetallische Phasen bewirken.

Es wurde weiterhin erkannt, dass intermetallische Phasen auf Eisen-Silizium-Basis, beispielsweise sog. "FeSi - Phasen" mit Vorteil am Wachstum unter folgenden Bedingungen gehindert werden können:
a) Si = 6 - 11,8 %
b) Mg = 0,02 - 0, 5 %
c) Fe = 0,03 - 0,3 %
   wobei das Mg/Si-Verhältnis im Bereich gehalten wird
d) Mg ≤ 1,018 - 0, 083 % Si

Unter diesen Bedingungen wird erreicht, dass die FeSi - Phasen später kristallisieren, und zwar erst dann, wenn das AlSi - Eutektikum erstarrt. Die FeSi - Phase wird dabei am Phasenübergang flüssig/fest (siehe FIG. 10) in das Eutektikum hineingedrückt und damit ein Wachstum der intermetallischen Phase erfolgreich unterdrückt.

Als zusätzliche Maßnahme e) empfiehlt sich nach den Erfahrungen der Erfinder eine Überwachung der Gießbedingungen mit entsprechender Einstellung der Gießparameter, sodass der Dendritenarmabstand DAS unterhalb von 60 µm liegt, vorzugsweise unterhalb von 40 µm. Unter diesen Bedingungen ist auch bei Großserienteilen eine konstante Vergießbarkeit der duktilen AlSi-Legierung mit hohen Festigkeitswerten gewährleistet. Auf diese Weise lassen sich hoch beanspruchbare KfZ-Teile, z.B. Zylinderköpfe von Dieselmotoren, Strukturbauteile oder Felgen von PKW- oder LKW-Rädern herstellen.

Das unter den beschriebenen Bedingungen entstandene Gefüge enthält keine großen oder gar plattenförmige Ausscheidungen, sondern ist durch viele kleine feinteilige Partikel gekennzeichnet, die interdendritisch in das AlSi-Gefüge eingebaut sind. Unter "großen Partikeln" wird ein Partikeldurchmesser von ca. 5 - 10 µm verstanden.

Zur Erläuterung der Vorgänge wird auf die anliegende Thermoanalyse - Kurve verwiesen (siehe FIG. 10), die im relevanten Temperaturbereich nur eine kurze exotherme Reaktion bei der Abkühlung und dem Phasenübergang von "flüssig" nach "fest" zeigt. Somit besteht das Gefüge neben dem reinen α -Aluminium nur noch aus im Eutektikum und mit diesem zusammen kristallisierten feinstteiligen intermetallischen Phasen.

Dies wird auch durch die an zahlreichen Proben durchgeführten Messungen der elektrischen Leitfähigkeit belegt. Die Steigerung der Leitfähigkeit, insbesondere bei unveredelten Legierungen, um über 10% zeigt, welchen starken Einfluss die erfindungsgemäße Legierungszusammensetzung auf die Ausbildung eines feinzelligen, besonders gleichmäßigen Gefüges hat.

Die Wirkungsweise der übrigen Legierungsbestandteile konnte nicht im Einzelnen geklärt werden, allerdings ergab sich außerhalb der in den Patentansprüchen genannten Bereiche eine Beeinflussung der Kristallstruktur, die mit einer Verschlechterung der Duktilität einherging. Überraschend war außerdem, dass entgegen der Annahme, bei geringen Gehalten an Veredelungszusätzen ein lamellares Gefüge zu erzielen, im erfindungsgemäßen Anwendungsbereich hier eine körnige Struktur auftrat mit entsprechend günstigen Verarbeitungseigenschaften. Somit kann eine quasi veredelte Gussstruktur mit sehr geringen Zusätzen gemäß den Patentansprüchen 1 und 2 erreicht werden.

Die Patentschriften DE 10323741 B und EP 1687742 B offenbaren Al-Si-Legierungen.

Im Folgenden wird die Erfindung anhand mehrerer Ausführungsbeispiele näher erläutert. Es zeigen:
- FIG. 1:: Detail des Versuchsaufbaus für Kokillenguss
- FIG. 2a:: Ausbildung der Probestäbe (Gusszustand)
- FIG. 2b:: Ausbildung der Probestäbe nach mechanischer Bearbeitung
- FIG. 3:: CAD-Zeichnung einer Probenplatte nach der Entnahme aus der Druckgussform
- FIG. 4:: bearbeitete Zugprobe
- FIG. 5:: Legierungstabelle
- FIG. 6a, b:: Versuchstabellen mit Angaben zum Gießverfahren, Wärmebehandlung, Festigkeitswerten und Dehnungswerten für Legierungen nach dem Stand der Technik und für die erfindungsgemäßen Legierungen
- FIG. 7a, b:: Schliffbilder von Vergleichslegierungen Nr. 1 und Nr. 5 gemäß Legierungstabelle
- FIG. 8a, b:: Schliffbilder der Legierungen Nr. 7 und Nr. 11 gemäß Legierungstabelle
- FIG. 9a, b:: Tabelle mit Angaben der elektrischen Leitfähigkeit für Legierungen nach dem Stand der Technik und für die erfindungsgemäßen Legierungen
- FIG. 10:: Graphische Darstellung der thermischen Analyse

FIG. 1 zeigt in Draufsicht eine Graugusskokille als Detail des Versuchsaufbaus zur Herstellung von Probestäben mittels Kokillenguss, bestehend aus der Kokille 1, einem Ausschnitt für den Kokillenguss mit Länge L, Höhe H, und Speiser 2.

FIG. 2a zeigt einen Kokillengussstab 3 vor der Bearbeitung in Seitenansicht und als Querschnitt AA mit Höhe H und Breite B, FIG. 2b die Ausbildung des Kokillengussstabs in Form eines Probestabs 4 nach mechanischer Bearbeitung.

Aus FIG. 3 ist eine Druckgussprobeplatte 5 mit der Längsseite LS und der Breitseite BS unmittelbar nach der Entnahme aus der Druckgussform ersichtlich. Die Probeplatte 5 umfasst vordere Überläufe 5.1 bis 5.4 mit Auswerferöffnungen 7.1 bis 7.4 und hintere Überläufe 6.1, 6.2. Ferner sind ein Anguss 8 und ein Vakuumanschluss 9 zu erkennen. Aus der Druckgussprobeplatte werden die Flachzugstäbe für die später durchzuführenden Zugversuche entnommen. Dabei werden die flachen Seiten der Probeseite nicht bearbeitet.

In FIG. 4 ist die bearbeitete Zugprobe dargestellt. Sie wurde aus der Druckgussprobenplatte in der oben beschriebenen Weise entnommen.

Die Legierungstabelle in FIG. 5 zeigt die Zusammensetzung in Gewichtsprozent von 6 Legierungen nach dem Stand der Technik (Nr. 1-6) und 6 Legierungen mit der erfindungsgemäßen Zusammensetzung (Nr. 7-12). Die Legierungsgehalte wurden für die in den Patentansprüchen angegebenen Legierungsbestandteile spezifiziert, wobei als Rest Aluminium und herstellungsbedingte Verunreinigungen gemäß DIN EN 1676, Ausgabe Juni 2010, zu ergänzen ist.

FIG. 6a,b enthält die Versuchstabellen mit den Angaben zum Gießverfahren, zur Wärmebehandlung, zu den Festigkeitswerten und den Dehnungswerten für Legierungen nach dem Stand der Technik und für die erfindungsgemäßen Legierungen. Einzelheiten zur Durchführung der Versuche werden am Ende der Beschreibung angegeben.

Die FIG. 7a,b und 8a, b zeigen Schliffbilder von Legierungen nach dem Stand der Technik (Legierungs-Nr. 1 und Nr. 5) und von Legierungen mit der erfindungsgemäßen Zusammensetzung (Legierungs-Nr. 7 und Nr. 11). Für den Fachmann ist erkennbar, dass die Gefügebilder der erfindungsgemäßen Legierungen (Legierungs-Nr.7, AlSi 7 mit 4 ppm Phosphor und Druckgusslegierung Nr. 11 mit 1 ppm Phosphor) quasi eine veredelte Struktur aufweisen, obwohl die Legierungen keine Veredelungszusätze enthalten. Demgegenüber zeigt die Standard-AlSi 7 - Legierung (Legierungs-Nr. 1) ein Gefüge mit Primärsiliziumpartikeln, das lamellare Struktur aufweist und daher ungünstige Verarbeitungseigenschaften erwarten lässt (Schliffbild FIG. 7a mit dunklem Primärsiliziumpartikel in der Mitte). Auch eine Standard-AlSi 11-Druckgusslegierung zeigt eine ungünstige lamellare Struktur (siehe Schliffbild FIG. 7b mit Primärsiliziumpartikel am rechten unteren Rand) (Legierung-Nr. 5).

Die erfindungsgemäß festgestellten günstigen mechanischen Eigenschaften bei einer Unterbindung der Primärsiliziumphasen im Gussgefüge lassen sich nicht nur bei unveredelten, sondern auch bei veredelten Gusslegierungen erreichen, obwohl der Zuwachs an Dehnung und Festigkeit bei den veredelten Legierungen nicht mehr so deutlich wie bei den unveredelten ist. Dies zeigt die Gegenüberstellung der Tabellen in den FIG. 6a, b und FIG. 9a, b.

Aus der Gegenüberstellung sind die besonders vorteilhaften Wirkungen auf die mechanischen Eigenschaften der erfindungsgemäßen Gusslegierungen ersichtlich. Aus FIG. 7, 8 geht insbesondere hervor, dass außerhalb der erfindungsgemäßen Bereiche ein lamellares Gefüge mit den oben genannten negativen Verarbeitungseigenschaften auftritt.

Dies wurde auch durch eine Wirbelstromprüfung mit der Förstersonde bestätigt. Das Prinzip der Prüfung beruht darauf, dass durch Vergröberungen im Gefüge die Leitfähigkeit σ, gemessen in m/Ω mm², niedrige Werte aufweist, z.B. Legierung 1 (Standard AlSi 7) den Wert von 22,2 (siehe Tabellen gem. FIG. 9a, b) bzw. Legierung 3a von 20,8.

Demgegenüber weisen die erfindungsgemäßen Legierungen 7 bzw. 9a deutlich höhere Leitwerte mit 26,4 (erf. AlSi 7) und 22,2 (erf. AlSi 7 Mg 0,3) auf, wodurch auf ein feines und gleichmäßiges Gefüge geschlossen werden kann. Dieses Ergebnis wurde anhand von Schliffbildern, z.B. FIG. 8a, b, überprüft. Man kann daraus erkennen, dass die erfindungsgemäß zusammengesetzten Legierungen ohne Veredelungszusätze, z.B. Nr. 7 und 8, die typischen Strukturmerkmale eines veredelten Gefüges aufwiesen.

In den Schliffbildern der erfindungsgemäßen Legierung AlSi 7 (Versuchsnummer 7)und der erfindungsgemäßen Legierung AlSi 11 (Versuchsnummer 11) sind relativ gleichmäßig geformte, abgerundete Dendritenarme des α-Aluminiums zu erkennen (siehe FIG. 8a, 8b), die in ein feinzelliges Eutektikum eingebettet sind.

Die unveredelte AlSi 7-Legierung (Versuchsnummer 7) zeigt im Schliffbild FIG. 8a naturgemäß quantitativ weniger Eutektikum als die AlSi 11-Legierung gemäß Schliffbild FIG. 8b, beide zeigen aber ein ausgeprägtes veredeltes Gefüge.

In den Versuchen hat sich gezeigt, dass ein Mindestgehalt an 0,1 ppm Phosphor erforderlich ist, um der Gefahr eines Umschlags in der Wachstumsmorphologie während der Abkühlungsphase mit der Bildung unerwünschter Primärsiliziumpartikel zu begegnen.

Phosphor begünstigt die frühe Keimbildung von Silizium und führt zu einer körnigen Erstarrungsmorphologie. Zur Bildung einer feinen eutektischen Phase mit einem geringen Anteil fein verteilter FeSi-Phasen muss jedoch eine zu starke Unterkühlung der Schmelze verhindert werden.

Erfindungsgemäß wird hierzu bei einer Legierung gemäß Patentanspruch 1 oder 2 eine Steuerung der Abkühlungsrate gemäß Patentanspruch 4 vorgenommen.

Dies sei anhand von FIG. 10 nachfolgend erläutert, wobei der Kurvenverlauf C eine typische Abkühlungskurve im System AlSi 7 bis 11 repräsentiert.

Folgt man bei sinkenden Temperaturen der Abkühlungskurve C entlang der Zeitachse, so setzt mit Beginn der Erstarrung die Bildung von α-Mischkristall ein. Dabei kann durch das gezielt beeinflusste exotherme Wachstum der Dendriten die Abkühlungsgeschwindigkeit gebremst und somit der Kurvenverlauf im Bereich a, b einen steileren oder flacheren Neigungswinkel γ mit der Zeitachse bilden.

Mit einem Gehalt von 0,1-5 ppm Phosphor und der Einstellung der Legierungszusammensetzung gemäß Patentanspruch 1 gelingt es, die Ausscheidung der FeSi-Phasen durch einen steileren Verlauf der Abkühlungskurve zu unterdrücken, aber dennoch ein Siliziumgerüst für die Bildung des Eutektikums zu erzeugen. Dieses könnte durch Aufnahmen mit dem RasterElektronenmikroskop bestätigt werden.

Die bisher als zwingend angesehene fortschreitende Umwandlung von einem gerüstbildenden Silizium zunächst in eine lamellare Gussstruktur und weiter in eine körnige bis kompakte Struktur mit der Bildung von FeSi-Phasen.konnte durch gezielte Einstellung der Legierungsgehalte gestoppt werden. Dabei ergab sich neben dem α-Aluminium ein reines Eutektikum, in das etwaige noch vorhandene feinstteilig kristallisierte intermetallische Phasen eingebaut sind.

Nachfolgend werden die Gießbedingungen gegenübergestellt, so dass erkennbar ist, dass die Gussteile mit erfindungsgemäßer Gefüge-Struktur gemäß Anspruch 3 - hergestellt unter den in Patentanspruch 4 angegebenen Bedingungen - besonders vorteilhafte Verarbeitungseigenschaften, insbesondere bei der Herstellung von Großserienteilen, mitbringen.

### Kokillenguss

Die Legierung wurde in einem 60 kg-Tiegel aufgeschmolzen und auf eine Temperatur von ca. 730°C erhitzt. Es folgte eine Entgasungsbehandlung mittels Rotor. Als Gas wurde Stickstoff eingeleitet. Nach einer Abstehzeit von ca. 20 min wurden Proben gemäß FIG. 2a in eine offene Kokille gemäß FIG. 1 abgegossen. Aus diesen Proben wurden dann gemäß FIG. 2b Zugstäbe herausgedreht und entweder im Gusszustand geprüft nach EN 10002-1:2001 (D) oder einer T6-Wärmebehandlung (535°C/6h, Wasser abgeschreckt, 180°C/6h Luft abgekühlt) unterworfen und dann geprüft.

### Druckguss

In einem 200 kg-Ofen wurden die einzelnen Legierungsvarianten aufgeschmolzen und auf eine Temperatur von 720°C gebracht. Gegossen wurde auf einer 850 t - Druckgussmaschine. Die Füllkammer wurde manuell gefüllt. Die Form war mit einer Vakuumentlüftung versehen, um Luft- oder Trennmitteleinschlüsse in dem Probekörper zu vermeiden.

FIG. 4 zeigt eine Zugprobe, hergestellt aus einer Druckgussprobeplatte nach FIG. 3. Diese Probestäbe wurden nach EN 10002-1:2001 (D) mit einer Dicke von 3 mm aus der Druckgussprobeplatte gemäß FIG. 3 herausgearbeitet und auf einer Zugprüfmaschine nach EN 10002-1:2001 (D) zerrissen.

### Ergebnisse:

Es zeigt sich bei den erfindungsgemäßen Varianten überraschenderweise, dass die Probestäbe mit einem P-Gehalt < 5 ppm immer in der Dehnung weit überlegen waren.

Bei der metallografischen Auswertung zeigte sich, dass bei P-Gehalten P > 5 ppm Primärsilizium auch bei 7 % Silizium auftrat. Die Proben mit P < 5 ppm zeigten sogar ein veredeltes Gefüge, obwohl kein Veredelungsmittel zugegeben wurde.

## Patentansprüche

1. Gut gießbare, duktile AlSi-Legierung, bestehend aus 6 - 11,8 % Silizium,
0,02 - 0,5 % Magnesium,
0,005 - 0,7 % Mangan,
0,0005 - 0,6 % Kupfer,
0,001 - 0,06 % Titan,
0,03 - 0,3 % Eisen,
sowie max. 0,2 % Molybdän und max. 0,2 % Zirkon
und gegebenenfalls 70 - 400 ppm Strontium, Rest Aluminium und herstellungsbedingte Verunreinigungen gemäß DIN EN 1676, Ausgabe Juni 2010, **dadurch gekennzeichnet, dass** die Legierung zur Unterdrückung der Primärsiliziumphase einen Gehalt an Phosphor von 0,00001 - 0,0005 % aufweist und der jeweilige Magnesiumgehalt mit dem Siliziumgehalt durch folgende Beziehung verknüpft ist:
Mg ≤ 1,018 - 0,083 % Si.

2. Gut gießbare, duktile AlSi-Legierung, die im Gusszustand und unveredelt eine Mindestfestigkeit Rp _{0,2} von 60 MPa und eine Dehnung von größer 7 % aufweist, nach Anspruch 1, **dadurch gekennzeichnet, dass** die Leitfähigkeit im Gusszustand, gemessen mit der Förstersonde, bei den AlSi-Legierungen oberhalb von 26 m/Q mm² und bei AlSiMg-Legierungen oberhalb von 22 m/Ω mm² liegt.

3. Verfahren zur Herstellung eines dünnwandigen Gussteils (Wandstärke 1,0 bis 50 mm) mit einer gut gießbaren, duktilen AlSi-Legierung gemäß einem der vorhergehenden Ansprüche 1 bis 2, **dadurch gekennzeichnet, dass** die Legierung im Ko-killenguss bei einer Kokillenwandtemperatur im Bereich von 80 bis 250°C und einer lokalen Erstarrungszeit im Bereich von 5 bis 30 sec, oder im Druckgussverfahren bei einer lokalten Erstarrungszeit im Bereich von 5 - 40 ms mit einem Dendritenarmabstand DAS von 5 µm bis 60 µm vergossen wird.

## Claims

1. Readily castable, ductile AlSi alloy comprising
6-11.8% of silicon,
0.02-0.5% of magnesium,
0.005-0.7% of manganese,
0.0005-0.6% of copper,
0.001-0.06% of titanium,
0.03-0.3% of iron,
as well as max. 0.2% of molybdenum and max. 0.2% of zirconium and optionally 70-400 ppm of strontium,
balance aluminium and impurities conditional to manufacturing according to DIN EN 1676, June 2010, **characterized in that**, to suppress the primary silicon phase, the alloy has a phosphorus content of 0.00001 - 0.0005%, and the respective content of magnesium is linked to the content of silicon by the following relation:
Mg ≤ 1.018 - 0.083% Si.

2. Readily castable, ductile AlSi alloy which in the cast state and unrefined has a minimum strength Rp 0.2 of 60 MPa and an elongation of greater than 7%, according to claim 1, **characterized in that** the conductivity in the cast state, as measured by the Förster probe, is above 26 m/Ω mm² in the AlSi alloys and above 22 m/Ω mm² in the AlSiMg alloys.

3. A process for producing a thin-walled casting (wall thickness 1.0 to 50 mm) with a readily castable, ductile AlSi alloy according to any one of the preceding claims 1 to 2, **characterized in that** the alloy is cast by permanent mould casting at a wall temperature of the permanent mould in the range of 80 to 250 °C and with a local solidification time in the range of 5 to 30 sec, or by pressure die casting with a local solidification time in the range of 5 to 40 ms with a dendrite arm spacing DAS of 5 µm to 60 µm.

## Revendications

1. Alliage AlSi ductile possédant une bonne coulabilité, constitué par :
de 6 à 11,8 % de silicium ;
de 0,02 à 0,5 % de magnésium ;
de 0,005 à 0,7 % de manganèse ;
de 0,0005 à 0,6 % de cuivre ;
de 0,001 à 0,06 % de titane ;
de 0,03 à 0,3 % de fer ;
et au maximum 0,2 % de molybdène et au maximum 0,2 % de zirconium ;
et le cas échéant, de 70 à 400 ppm de strontium ;
le reste étant de l'aluminium et des impuretés liées à la fabrication conformément à la norme DIN EN 1676, édition de juin 2010, **caractérisé en ce que** l'alliage présente, pour la suppression de la phase primaire de silicium, une teneur en phosphore de 0,00001 à 0,0005 %, et la teneur respective en magnésium est liée à la teneur en silicium conformément à l'équation suivante :
Mg ≤ 1,018 à 0,083% de Si.

2. Alliage AlSi ductile possédant une bonne coulabilité qui, à l'état de fonte et non enrichi, présente une résistance minimale Rp_{0,2} de 60 MPa et un allongement supérieur à 7 %, selon la revendication 1, **caractérisé en ce que** la conductibilité, à l'état de fonte, que l'on mesure avec la sonde de Fôrster, dans le cas des alliages AlSi, est supérieure à 26 m/Ω mm², et dans le cas des alliages AlSiMg, est supérieure à 22 m/Ω mm².

3. Procédé pour la fabrication d'une pièce coulée à paroi mince (épaisseur de paroi de 1,0 à 50 mm) avec un alliage AlSi ductile possédant une bonne coulabilité selon l'une quelconque des revendications précédentes 1 à 2, **caractérisé en ce qu'**on coule l'alliage dans la coulée en lingotière à une température de la paroi de la lingotière dans la plage de 80 à 250 °C et avec un temps de solidification locale dans la plage de 5 à 30 secondes, ou dans le procédé de coulée sous pression avec un temps de solidification locale dans la plage de 5 à 40 millisecondes avec un espace entre les bras dendritiques DAS de 5 µm à 60 µm.
